# EUROPÄISCHE PATENTANMELDUNG

(11) **EP 4 371 779 A1**
(43) Veröffentlichungstag der Anmeldung: **22.05.2024**
(21) Anmeldenummer: 23206605.0
(22) Anmeldetag: 30.10.2023
(51) Int. Cl.: B41J 11/00, B41M 7/00

(54) **VERFAHREN ZUM HÄRTEN VON UV-HÄRTBARER INKJETTINTE IN EINER DRUCKMASCHINE**

(30) Priorität: 21.11.2022 EP 22208481
(71) Anmelder: Heidelberger Druckmaschinen AG, 69115 Heidelberg (DE)
(72) Erfinder: SCHLÖRHOLZ, Matthias, 68723 Plankstadt (DE); KOHLMANN, Michael, 67227 Frankenthal (DE)

(57) **Zusammenfassung**

Die Erfindung betrifft ein Verfahren zum Härten von UV-Inkjettinte in einer Druckmaschine, bei dem man in einem ersten Schritt die UV-Inkjettinte mit UV-Strahlung hoher Bestrahlungsstärke und kurzer Bestrahlungsdauer bestrahlt und dadurch anhärtet und in einem zweiten Schritt die angehärtete UV-Inkjettinte mit UV-Strahlung niedrigerer Bestrahlungsstärke und längerer Bestrahlungsdauer bestrahlt und dadurch endhärtet. Als Lichtquellen werden UV-Leuchtdioden oder Blitzlampen verwendet werden, deren Bestrahlungsstärken man durch optische Fokussierung oder unterschiedliche elektrische Ansteuerung verändert. Durch dieses Verfahren erhält man gehärtete Druckerzeugnisse hoher Qualität.

## Beschreibung

Die Erfindung betrifft ein Verfahren zum Härten von UV-härtbarer Inkjettinte in einer Inkj etdruckmaschine.

In der Druckindustrie sind zahlreiche Druckverfahren mit UV-härtbaren Druckmedien wie UV-Inkjettinten und UV-Lacken bekannt. UV-härtbare Inkjettinten, die durch UV-Strahlung gehärtet werden sollen, umfassen in der Regel einen oder mehrere UV-Photoinitiatoren. Nach dem Aufdrucken auf den Bedruckstoff wie Papier, Karton oder Folie müssen die UV-härtbaren Inkjettinten gehärtet werden, was manchmal auch als Trocknung bezeichnet wird. Anschließend erhält man das fertige Druckerzeugnis, das nicht mehr abfärbt und den Anforderungen an eine kommerzielle Verwendung gerecht wird.

Aus dem Stand der Technik sind zweistufige Härtungsverfahren für UV-härtbare Inkjettinten prinzipiell bekannt. Dabei werden üblicherweise Quecksilberdampflampen eingesetzt, deren Verwendung jedoch aus Umweltgesichtspunkten zunehmend unerwünscht ist. In der Regel wird in zweistufigen Härtungsverfahren so vorgegangen, dass man die UV-härtbare Inkjettinte im ersten Härtungsschritt nur anhärtet, also nur teilweise härtet und somit noch nicht vollständig durchhärtet. Das Anhärten wird auch als Pinnen bezeichnet. Erst am Ende des Druckvorgangs in der Inkjetdruckmaschine wird das angehärtete Druckerzeugnis dann endgehärtet, meist durch Bestrahlung mit UV-Strahlung von hoher Intensität. Prinzipiell im Stand der Technik beschrieben ist auch die Verwendung von UV-Leuchtdioden (UV-LEDs) oder Gasentladungslampen als Strahlungsquellen zum Härten von UV-härtbaren Inkjettinten in Druckmaschinen.

EP 3 718 777 A1 beschreibt eine Vorrichtung zum Härten von UV-Tinte auf einem Bedruckstoff, wobei zum Härten UV-LED-Strahlungsquellen verwendet werden, deren Abstrahlwinkel man begrenzt, um unerwünschte Mattierungseffekte auf dem Bedruckstoff zu reduzieren oder zu verhindern.

Die im Stand der Technik beschriebenen Verfahren zur Härtung von UV-härtbaren Inkjettinten in Inkjetdruckmaschinen sind jedoch für manche Anwendungsfälle nicht zufriedenstellend. So ist bei hohen Druckgeschwindigkeiten und somit einem hohen Durchsatz an Bedruckstoffen eine besonders kurze Härtungszeit erforderlich, welche mit herkömmlichen Härtungsmethoden nicht oder nur technisch aufwendig erreichbar ist. Insbesondere bei Low-Migration-Inkjettinten, die hoch reaktiv sind und sehr schnell aushärten, sind die Härtungsverfahren des Standes der Technik bisher apparativ sehr aufwendig. Eine zufriedenstellende Härtung von Low-Migration-Inkjettinten mittels UV-Leuchtdioden ist bisher nicht beschrieben worden.

Überraschenderweise wurde nun gefunden, dass eine besonders einfache und effektive Härtung von UV-härtbaren Inkjettinten in zweistufigen Härtungsverfahren mit Anhärten und Endhärten möglich ist, wenn man sowohl zum Anhärten als auch zum Endhärten entweder UV-Leuchtdioden oder Blitzlampen verwendet, wobei man die von den UV-Leuchtdioden oder Blitzlampen abgegebene Strahlung im Fall der UV-Leuchtdioden beim Anhärten stärker fokussiert als beim Endhärten und im Fall der Blitzlampen durch unterschiedliche elektrische Ansteuerung die abgegebene Strahlung beim Anhärten stärker einstellt als beim Endhärten und die Bestrahlungsdauern beim Anhärten jeweils kürzer wählt als beim Endhärten. Dementsprechend wird beim Anhärten eine größere Bestrahlungsstärke und eine kürzere Bestrahlungsdauer angewendet, beim Endhärten eine geringere Bestrahlungsstärke und eine längere Bestrahlungsdauer. Diese Ergebnisse sind überraschend, weil man ausgehend von den Erfahrungen mit Quecksilberdampflampen eigentlich davon ausgehen sollte, dass die stärkere Fokussierung der UV-Strahlung und die damit verbundene höhere Bestrahlungsstärke der UV-Strahlung beim Endhärten im Gegensatz zum Anhärten angewendet werden sollte. Es wurde jedoch festgestellt, dass die Anwendung der im ersten Schritt des Anhärtens verwendeten hohen Bestrahlungsstärke bei einer längeren Einwirkzeit wie im zweiten Schritt des Endhärtens in der Regel zu einer Beschädigung der UV-härtbaren Inkjettinte und des Bedruckstoffes führt.

Mit dem erfindungsgemäßen Verfahren ist eine rasche und vollständige Härtung der UV-härtbaren Inkjettinte auf dem Bedruckstoff in der Druckmaschine möglich. Es können je nach Ausführungsform herkömmliche UV-Leuchtdioden oder Blitzlampen wie Gasentladungslampen als Strahlungsquellen verwendet werden, für die kein großer Platzbedarf in der Maschine erforderlich ist. UV-Leuchtdioden und Gasentladungslampen sind vergleichsweise kostengünstig und erzeugen wenig Abwärme, welche nicht aufwendig durch Kühlung abgeführt werden muss. Außerdem kann man den Einsatz von aus Umweltgesichtspunkten zunehmend unerwünschten Quecksilberdampflampen in der Druckmaschine vermeiden. Als Ergebnis des erfindungsgemäßen Verfahrens erhält man gehärtete Druckerzeugnisse von hoher Qualität.

Durch die Verwendung baugleicher Blitzlampen oder baugleicher UV-Leuchtdioden, die nur unterschiedlich elektrisch angesteuert beziehungsweise unterschiedlich optisch fokussiert werden müssen, ist eine vergleichsweise einfacher Austauschbarkeit, Reparierbarkeit und auch Steuerbarkeit innerhalb der Inkjetdruckmaschine gegeben. Es brauchen prinzipiell keine unterschiedlichen Steuergeräte für die Blitzlampen eingebaut zu werden, was Platz und Wartungsaufwand spart. Das gleiche gilt sinngemäß bei der Verwendung baugleicher UV-Leuchtdioden.

Dementsprechend betrifft die vorliegende Erfindung ein Verfahren zum Härten von UV-härtbarer Inkjettinte in einer Inkjetdruckmaschine, bei dem man in einem ersten Schritt die UV-härtbare Inkjettinte mit UV-Strahlung einer ersten Lichtquelle bestrahlt und dadurch anhärtet und in einem zweiten Schritt die angehärtete UV-härtbare Inkjettinte mit UV-Strahlung einer zweiten Lichtquelle bestrahlt und dadurch endhärtet, wobei man die UV-härtbare Inkjettinte im ersten Schritt mit UV-Strahlung einer Bestrahlungsstärke S₁ und einer Bestrahlungsdauer t₁ bestrahlt und die angehärtete UV-härtbare Inkjettinte im zweiten Schritt mit UV-Strahlung einer Bestrahlungsstärke S₂ und einer Bestrahlungsdauer t₂ bestrahlt, wobei die Bestrahlungsstärke S₁ größer ist als die Bestrahlungsstärke S₂ und die Bestrahlungsdauer t₁ kürzer ist als die Bestrahlungsdauer t₂, wobei es sich bei der ersten Lichtquelle und der zweiten Lichtquelle um baugleiche Vorrichtungen handelt, die ausgewählt sind unter einer oder mehreren Blitzlampen und einer oder mehreren UV-Leuchtdioden, wobei man in dem Fall, dass es sich um Blitzlampen handelt, die Bestrahlungsstärken S₁ und S₂ über eine unterschiedliche elektrische Ansteuerung der Blitzlampen der ersten Lichtquelle und der zweiten Lichtquelle einstellt und man in dem Fall, dass es sich um UV-Leuchtdioden handelt, die Bestrahlungsstärken S₁ und S₂ über eine unterschiedliche optische Fokussierung der Strahlung der UV-Leuchtdioden der ersten Lichtquelle und der zweiten Lichtquelle einstellt.

Beim "Anhärten" wird dabei die reaktive UV-härtbare Inkjettinte noch nicht vollständig umgesetzt. Eine Weiterverarbeitung innerhalb der Inkjetdruckmaschine ist jedoch in diesem Zustand bereits ohne Nachteile insbesondere für das Druckbild möglich. Beim abschließenden "Endhärten" wird die bereits angehärtete, immer noch reaktive UV-härtbare Inkjettinte dann im Wesentlichen vollständig durchgehärtet und damit abreagiert, so dass nach dem Ausschleusen aus der Inkjetdruckmaschine und der späteren kommerziellen Verwendung keine Nachteile wie Verschmieren oder Abfärben auftreten.

In einer bevorzugten Ausführungsform sind die erste Lichtquelle und die zweite Lichtquelle räumlich voneinander getrennt in der Inkjetdruckmaschine angeordnet. Die erste Lichtquelle, nämlich wenigstens eine Blitzlampe oder in der alternativen Ausführungsform wenigstens eine UV-Leuchtdiode, ist somit an einem anderen Ort lokalisiert als die zweite Lichtquelle, nämlich wenigstens eine Blitzlampe oder in der alternativen Ausführungsform wenigstens eine UV-Leuchtdiode.

Erfindungsgemäß ist die Bestrahlungsstärke S₁, die im ersten Schritt des Anhärtens auf das UV-härtbare Medium angewendet wird, größer als die Bestrahlungsstärke S₂, die im zweiten Schritt des Endhärtens auf die angehärtete UV-härtbare Inkjettinte angewendet wird. Die Bestrahlungsstärke beschreibt die auftreffende Strahlungsleistung pro Fläche und wird in Watt pro Quadratzentimeter gemessen.

In einer bevorzugten Ausführungsform wird die Strahlung gepulst, also in Form von kurzen Lichtblitzen, auf den Bedruckstoff aufgebracht. In einer besonders bevorzugten Ausführungsform setzt sich die Bestrahlungsdauer t₁ aus einem Bestrahlungspuls pro Flächeneinheit und die Bestrahlungsdauer t₂ aus mehreren Bestrahlungspulsen pro Flächeneinheit zusammen. In einer ganz besonders bevorzugten Ausführungsform setzt sich die Bestrahlungsdauer t₁ aus einem Bestrahlungspuls pro Flächeneinheit und die Bestrahlungsdauer t₂ aus 2 bis 10 Bestrahlungspulsen pro Flächeneinheit, bevorzugt aus 2 bis 5 Bestrahlungspulsen pro Flächeneinheit, zusammen. Als Flächeneinheit ist dabei stets die gleiche Fläche auf dem Bedruckstoff gemeint, welche zunächst nur angehärtet und anschließend endgehärtet wird.

In einer weiteren bevorzugten Ausführungsform setzt sich die Bestrahlungdauer t₁ pro Flächeneinheit aus einem Bestrahlungspuls mit einer Dauer im Bereich von 0,05 bis 0,7 Millisekunden, bevorzugt von 0,1 bis 0,5 Millisekunden, zusammen und die Bestrahlungsdauer t₂ pro Flächeneinheit aus mehreren Bestrahlungspulsen mit Dauern im Bereich von 0,8 bis 5 Millisekunden pro Bestrahlungspuls, bevorzugt von 1 bis 3 Millisekunden pro Bestrahlungspuls, zusammen.

In einer weiteren bevorzugten Ausführungsform liegt die Bestrahlungsstärke S₁ pro Bestrahlungspuls im Bereich von 5 bis 30 Watt pro Quadratzentimeter, bevorzugt im Bereich von 10 bis 25 Watt pro Quadratzentimeter, und die Bestrahlungsstärke S₂ pro Bestrahlungspuls im Bereich von 0,5 bis 15 Watt pro Quadratzentimeter, bevorzugt im Bereich von 0,8 bis 12 Watt pro Quadratzentimeter. Bei der Auswahl der Bestrahlungsstärken ist zu berücksichtigen, dass erfindungsgemäß immer S₁ größer als S₂ sein muss.

In einer bevorzugten Ausführungsform stellt man die Bestrahlungsdauern t₁ und t₂ durch wenigstens eine Maßnahme ein, die ausgewählt ist unter unterschiedlich langem Einschalten der ersten Lichtquelle und/oder der zweiten Lichtquelle, unterschiedlich langem Abschirmen der Strahlung der ersten Lichtquelle und/oder der zweiten Lichtquelle und Kombinationen davon.

In einer Ausführungsform der Erfindung sind die erste Lichtquelle und die zweite Lichtquelle jeweils ausgewählt unter wenigstens einer Blitzlampe, bevorzugt unter Gasentladungslampen, speziell Xenon-Gasentladungslampen. Blitzlampen sind dem Fachmann prinzipiell bekannt. Hierbei handelt es sich erfindungsgemäß bevorzugt um Gasentladungslampen, besonders bevorzugt um Xenon-Gasentladungslampen. Blitzlampen wie Xenon-Gasentladungslampen haben den Vorteil, dass über die geeignete Wahl der Elektrodenspannung, der Stromstärke und der Dauer der Entladung die erfindungsgemäßen Parameter der unterschiedlichen Bestrahlungsstärken und Bestrahlungsdauern besonders einfach eingestellt werden können. Erfindungsgemäß werden in der Ausführungsform mit Blitzlampen als erste Lichtquelle und als zweite Lichtquelle baugleiche Blitzlampen verwendet. Diese reagieren entsprechend bei gleicher Ansteuerung auf gleiche Weise.

In einer bevorzugten Ausführungsform sind die erste Lichtquelle und die zweite Lichtquelle jeweils ausgewählt unter einer oder mehreren Blitzlampen und man bewirkt die unterschiedliche elektrische Ansteuerung der Blitzlampen durch eine Maßnahme, die ausgewählt ist unter dem Anlegen unterschiedlicher Stromstärken, dem Anlegen unterschiedlicher elektrischer Spannungen und Kombinationen davon.

In einer weiteren Ausführungsform der Erfindung sind die erste Lichtquelle und die zweite Lichtquelle ausgewählt unter wenigstens einer UV-Leuchtdiode, deren Strahlung man unterschiedlich optisch fokussiert. Damit lässt sich die emittierte UV-Strahlung der Leuchtdiode gebündelt auf den Bedruckstoff anwenden. Unter "fokussieren" wird eine Bündelung der Lichtstrahlen verstanden, so dass die pro Flächeneinheit auf dem Bedruckstoff auftreffende Leistung, mit anderen Worten die Bestrahlungsstärke, im Gegensatz zu nicht fokussierten Lichtstrahlen erhöht wird. UV-Leuchtdioden, die man auch als UV-LEDs bezeichnen kann, sind den Fachmann prinzipiell bekannt. Solche Leuchtdioden emittieren einen besonders hohen Anteil an UV-Strahlung und sind kommerziell erhältlich, beispielsweise von der Fa. Seoul Semiconductor Co., Ltd., Ansan, Südkorea.

In einer bevorzugten Ausführungsform sind die erste Lichtquelle und die zweite Lichtquelle jeweils ausgewählt unter einer oder mehreren UV-Leuchtdioden und man fokussiert die Strahlung der ersten Lichtquelle und die Strahlung der zweiten Lichtquelle jeweils mittels einer oder mehrerer optischer Linsen. In dieser bevorzugten Ausführungsform ist die Bestrahlungsstärke der UV-Strahlung dann im zweiten Schritt, also der Endhärtung, trotz der Fokussierung geringer als im ersten Schritt, also der Anhärtung.

In einer weiteren bevorzugten Ausführungsform sind die erste Lichtquelle und die zweite Lichtquelle jeweils ausgewählt unter einer oder mehreren UV-Leuchtdioden, wobei man die Strahlung der ersten Lichtquelle mittels einer oder mehrerer optischer Linsen fokussiert und die Strahlung der zweiten Lichtquelle nicht fokussiert.

In einer weiteren bevorzugten Ausführungsform ist bei der Verwendung von UV-Leuchtdioden das Wellenlängenspektrum der wenigstens einen UV-Leuchtdiode im ersten Schritt, nämlich der Anhärtung, im Wesentlichen identisch mit dem Wellenlängenspektrum der wenigstens einen UV-Leuchtdiode im zweiten Schritt, nämlich der Endhärtung. Erfindungsgemäß nutzt man in der Ausführungsform, die UV-Leuchtdioden verwendet, im ersten Schritt und im zweiten Schritt jeweils die baugleichen UV-Leuchtdioden. Diese reagieren entsprechend bei gleicher Ansteuerung auf gleiche Weise.

In dem erfindungsgemäßen Verfahren wird UV-härtbare Inkjettinten gehärtet. Als UV-härtbare Inkjettinten können prinzipiell alle in Inkjetdruckmaschinen verdruckbaren UV-Inkjettinten zum Einsatz kommen. UV-härtbaren Inkjettinten sind dem Fachmann prinzipiell bekannt und umfassen in der Regel einen oder mehrere UV-Photoinitiatoren, welche durch Bestrahlung mit UV-Licht in einen reaktiven Zustand überführt werden, der die Härtungsreaktion, meist über einen radikalischen Reaktionsmechanismus, einleitet. Dementsprechend umfasst die UV-härtbare Inkjettinte, die in dem erfindungsgemäßen Verfahren gehärtet wird, in einer bevorzugten Ausführungsform einen oder mehrere UV-Photoinitiatoren..

Das erfindungsgemäße Verfahren wird in einer Inkj etdruckmaschine ausgeführt. In einer bevorzugten Ausführungsform umfasst die Inkjetdruckmaschine wenigstens einen Inkj etdruckkopf zum Aufdrucken der UV-härtbaren Inkj ettinte.

In einer bevorzugten Ausführungsform befindet sich die UV-härtbare Inkjettinte auf einem Bedruckstoff, der bevorzugt ausgewählt ist unter Papier, Karton und Folie. Dabei wurde die UV-härtbare Inkjettinte auf einen der genannten Bedruckstoffe bevorzugt mittels eines oder mehrerer Inkj etdruckköpfe aufgedruckt.

Das erfindungsgemäße Verfahren braucht in der Regel nicht in der Gegenwart eines Inertgases wie Stickstoff oder Edelgas durchgeführt zu werden, wenngleich dieses möglich ist. Wird in Gegenwart eines Inertgases gehärtet, so wird bevorzugt nur der zweite Schritt der Endhärtung in Gegenwart des Inertgases durchgeführt.

Figur 1 zeigt schematisch das erfindungsgemäße Verfahren anhand eines bevorzugten Beispiels. In einer Inkjetdruckmaschine (2) wird die auf einen Bedruckstoff (5), beispielsweise Papierbogen, aufgedruckte UV-Inkjettinte mittels einer UV-Leuchtdiode als erste Lichtquelle (3) angehärtet. Anschließend wird der bedruckte Bedruckstoff (5) mit der angehärteten UV-Inkjettinte weiter durch die Inkjetdruckmaschine (2) gefördert, dabei gegebenenfalls mit anderen Farben bedruckt (nicht dargestellt) und abschließend zu einer UV-Leuchtdiode als zweite Lichtquelle (4) zum Endhärten gefördert. Nach dem Endhärten wird das fertige Druckerzeugnis aus der Inkjetdruckmaschine (2) ausgeschleust.

### Bezugszeichenliste

- 2: Inkjetdruckmaschine
- 3: erste Lichtquelle
- 4: zweite Lichtquelle
- 5: Bedruckstoff

## Patentansprüche

1. Verfahren zum Härten von UV-härtbarer Inkjettinte (1) in einer Inkjetdruckmaschine (2), bei dem man in einem ersten Schritt die UV-härtbare Inkjettinte (1) mit UV-Strahlung einer ersten Lichtquelle (3) bestrahlt und dadurch anhärtet und in einem zweiten Schritt die angehärtete UV-härtbare Inkjettinte (1) mit UV-Strahlung einer zweiten Lichtquelle (4) bestrahlt und dadurch endhärtet, wobei man die UV-härtbare Inkjettinte (1) im ersten Schritt mit UV-Strahlung einer Bestrahlungsstärke S₁ und einer Bestrahlungsdauer t₁ bestrahlt und die angehärtete UV-härtbare Inkjettinte (1) im zweiten Schritt mit UV-Strahlung einer Bestrahlungsstärke S₂ und einer Bestrahlungsdauer t₂ bestrahlt,
**dadurch gekennzeichnet,**
**dass** die Bestrahlungsstärke S₁ größer ist als die Bestrahlungsstärke S₂ und die Bestrahlungsdauer t₁ kürzer ist als die Bestrahlungsdauer t₂, wobei es sich bei der ersten Lichtquelle (3) und der zweiten Lichtquelle (4) um baugleiche Vorrichtungen handelt, die ausgewählt sind unter einer oder mehreren Blitzlampen und einer oder mehreren UV-Leuchtdioden, wobei man in dem Fall, dass es sich um Blitzlampen handelt, die Bestrahlungsstärken S₁ und S₂ über eine unterschiedliche elektrische Ansteuerung der Blitzlampen der ersten Lichtquelle (3) und der zweiten Lichtquelle (4) einstellt und man in dem Fall, dass es sich um UV-Leuchtdioden handelt, die Bestrahlungsstärken S₁ und S₂ über eine unterschiedliche optische Fokussierung der Strahlung der UV-Leuchtdioden der ersten Lichtquelle (3) und der zweiten Lichtquelle (4) einstellt.

2. Verfahren nach Anspruch 1, wobei die Bestrahlungsstärken S₁ und S₂ in Watt pro Quadratzentimeter angegeben werden.

3. Verfahren nach einem der vorhergehenden Ansprüche, wobei die erste Lichtquelle (3) und die zweite Lichtquelle (4) räumlich voneinander getrennt in der Inkjetdruckmaschine (2) angeordnet sind.

4. Verfahren nach einem der vorhergehenden Ansprüche, wobei sich die Bestrahlungsdauer t₁ aus einem Bestrahlungspuls pro Flächeneinheit zusammensetzt und sich die Bestrahlungsdauer t₂ aus mehreren Bestrahlungspulsen pro Flächeneinheit zusammensetzt.

5. Verfahren nach Anspruch 4, wobei sich die Bestrahlungsdauer t₁ aus einem Bestrahlungspuls pro Flächeneinheit zusammensetzt und sich die Bestrahlungsdauer t₂ aus 2 bis 5 Bestrahlungspulsen pro Flächeneinheit zusammensetzt.

6. Verfahren nach einem der Ansprüche 4 und 5, wobei sich die Bestrahlungdauer t₁ pro Flächeneinheit aus einem Bestrahlungspuls mit einer Dauer im Bereich von 0,1 bis 0,5 Millisekunden zusammensetzt und sich die Bestrahlungsdauer t₂ pro Flächeneinheit aus mehreren Bestrahlungspulsen mit Dauern im Bereich von 1 bis 3 Millisekunden pro Bestrahlungspuls zusammensetzt.

7. Verfahren nach einem der Ansprüche 4 bis 6, wobei die Bestrahlungsstärke S₁ pro Bestrahlungspuls im Bereich von 10 bis 25 Watt pro Quadratzentimeter und die Bestrahlungsstärke S₂ pro Bestrahlungspuls im Bereich von 0,5 bis 15 Watt pro Quadratzentimeter liegt.

8. Verfahren nach einem der vorhergehenden Ansprüche, wobei man die Bestrahlungsdauern t₁ und t₂ durch wenigstens eine Maßnahme einstellt, die ausgewählt ist unter unterschiedlich langem Einschalten der ersten Lichtquelle (3) und/oder der zweiten Lichtquelle (4), unterschiedlich langem Abschirmen der Strahlung der ersten Lichtquelle (3) und/oder der zweiten Lichtquelle (4) und Kombinationen davon.

9. Verfahren nach einem der vorhergehenden Ansprüche, wobei die erste Lichtquelle (3) und die zweite Lichtquelle (4) jeweils ausgewählt sind unter einer oder mehreren Blitzlampen und man die unterschiedliche elektrische Ansteuerung der Blitzlampen durch eine Maßnahme bewirkt, die ausgewählt ist unter dem Anlegen unterschiedlicher Stromstärken, dem Anlegen unterschiedlicher elektrischer Spannungen und Kombinationen davon.

10. Verfahren nach einem der vorhergehenden Ansprüche, wobei die erste Lichtquelle (3) und die zweite Lichtquelle (4) jeweils ausgewählt sind unter einer oder mehreren Blitzlampen, die ausgewählt sind unter Gasentladungslampen.

11. Verfahren nach Anspruch 10, wobei die Gasentladungslampen ausgewählt sind unter Xenon-Gasentladungslampen.

12. Verfahren nach einem der Ansprüche 1 bis 8, wobei die erste Lichtquelle (3) und die zweite Lichtquelle (4) jeweils ausgewählt sind unter einer oder mehreren UV-Leuchtdioden und man die Strahlung der ersten Lichtquelle (3) und die Strahlung der zweiten Lichtquelle (4) jeweils mittels einer oder mehrerer optischer Linsen fokussiert.

13. Verfahren nach einem der Ansprüche 1 bis 8, wobei die erste Lichtquelle (3) und die zweite Lichtquelle (4) jeweils ausgewählt sind unter einer oder mehreren UV-Leuchtdioden und man die Strahlung der ersten Lichtquelle (3) mittels einer oder mehrerer optischer Linsen fokussiert und die Strahlung der zweiten Lichtquelle (4) nicht fokussiert.

14. Verfahren nach einem der vorhergehenden Ansprüche, wobei die UV-härtbare Inkjettinte (1) einen oder mehrere UV-Photoinitiatoren umfasst.

15. Verfahren nach einem der vorhergehenden Ansprüche, wobei sich die UV-härtbare Inkjettinte (1) auf einem Bedruckstoff (5) befindet, der ausgewählt ist unter Papier, Karton und Folie.
